# FASCICULE DE BREVET EUROPEEN

(11) **EP 1 727 921 B1**
(45) Date de publication et mention de la délivrance du brevet: **14.05.2008**
(21) Numéro de dépôt: 05743083.7
(22) Date de dépôt: 21.03.2005
(51) Int. Cl.: C22F 1/053, C22F 1/04, F27B 17/00, F27D 19/00

(54) **ELEMENT DE STRUCTURE POUR CONSTRUCTION AERONAUTIQUE PRESENTANT UNE VARIATION DES PROPRIETES D"EMPLOI**
KONSTRUKTIONSELEMENT FÜR DIE LUFTFAHRT MIT VARIATION DER ANWENDUNGSTECHNISCHEN EIGENSCHAFTEN
STRUCTURAL ELEMENT FOR AIRCRAFT ENGINEERING EXHIBITING A VARIATION OF PERFORMANCE CHARACTERISTICS

(30) Priorité: 23.03.2004 FR 0402971
(43) Date de publication de la demande: 06.12.2006
(73) Titulaire: ALCAN RHENALU, 75116 Paris (FR)
(72) Inventeur: LEQUEU, Philippe, F-63960 Veyre-Monton (FR); DUMONT, David, F-26100 Romans sur Isère (FR)
(74) Mandataire: Fénot, Dominique
(86) Numéro de dépôt international: PCT/FR2005/000681
(87) Numéro de publication internationale: WO 2005/098072

(56) Documents cités:
- EP-A- 0 630 986
- US-A- 4 518 351

## Description

### Domaine technique de l'invention

La présente invention concerne les produits corroyés et les éléments de structure, notamment pour construction aéronautique, en alliage d'aluminium à traitement thermique. Elle concerne notamment les produits dit longs, c'est-à-dire les produits présentant une longueur significativement plus grande que les autres dimensions, typiquement au moins deux fois plus longues que larges, et d'une longueur typiquement d'au moins 5 mètres. Ces produits peuvent être des produits laminés (tels que des tôles minces, tôles moyennes, tôles épaisses), des produits filés (tels que des barres, profilés, tubes ou fils), et des produits forgés.

### Etat de la technique

Les avions de très grande taille présentent des problèmes de construction tout à fait particuliers. A titre d'exemple, l'assemblage des éléments structuraux devient de plus en plus critique, d'une part en tant que facteur de coût (le rivetage est un procédé très coûteux), d'autre part en tant que générateur de discontinuités dans les propriétés des pièces assemblées.
Pour minimiser les assemblages, on peut préparer des éléments de structure par usinage intégral dans des tôles épaisses ; ces éléments de structures peuvent alors intégrer en une seule pièce (dite monolithique) différentes fonctions telles que la fonction de peau de voilure et la fonction de raidisseur. On peut également, et parallèlement, agrandir la dimension des éléments de structure monolithiques. Cela pose de nouveaux problèmes de fabrication de ces pièces par laminage, filage, forgeage ou moulage, car il est plus difficile de garantir des propriétés homogènes dans des pièces de très grande taille.

Il a été évoqué également de préparer des pièces monolithiques présentant une variation contrôlée de propriétés, ce qui permet, en théorie, de mieux adapter les propriétés des pièces aux besoins du constructeur. A ce titre, le brevet EP 0 630 986 (Pechiney Rhenalu) décrit un procédé de fabrication de tôles en alliage d'aluminium à durcissement structural présentant une variation continue des propriétés d'emploi, dans lequel le revenu final est effectué dans un four de structure spécifique comprenant une chambre chaude et une chambre froide, reliées par une pompe à chaleur. Ce procédé a permis d'obtenir des petites pièces d'une longueur d'environ un mètre en alliage 7010 dont une extrémité se trouve à l'état T651 et l'autre à l'état T7451, par un traitement de revenu isochrone. Ce procédé n'a jamais été développé à l'échelle industrielle, car il est difficile à contrôler d'une manière compatible avec les exigences de qualité que pose le domaine de la construction aéronautique ; ces difficultés augmentent avec la taille des pièces, sachant que c'est en particulier pour les très grandes pièces que le concepteur souhaiterait pouvoir intégrer deux ou plusieurs fonctionnalités par le biais d'une variation continue des propriétés d'emploi. Un autre problème que pose ce procédé pour l'exemple décrit dans le brevet cité est que les durées optimales des traitements T651 et T7451 sont différentes. Encore un autre problème est qu'un produit en 7010 à l'état T7451 est obtenu typiquement par un traitement de revenu à deux paliers, alors que l'état T651 est obtenu par un traitement de revenu à simple palier.

Le problème auquel répond la présente invention est de développer un procédé pour la fabrication d'éléments de structure, notamment pour construction aéronautique, présentant une variation des propriétés d'emploi, qui permet la réalisation de pièces de très grande longueur, et qui est suffisamment contrôlable, stable et reproductible dans les conditions strictes d'assurance de la qualité et de maîtrise des procédés qui sont couramment exigées par l'industrie aéronautique.

### Objet de l'invention

Un premier objet de la présente invention est un procédé de fabrication d'une pièce en alliage d'aluminium à durcissement structural, comprenant :
a) la mise en solution d'un demi-produit laminé, filé ou forgé, suivie d'une trempe,
b) éventuellement la traction contrôlée avec un allongement permanent d'au moins 0,5%,
c) le traitement de revenu,
caractérisé en ce qu'au moins une étape dudit traitement de revenu est effectuée dans un four à profil thermique contrôlé dans la longueur, ledit four comportant au moins deux zones ou groupes de zones Z₁, Z₂ avec des températures initiales T₁, T₂, dans lesquelles la variation de la température autour de la température de consigne de chacune des températures T₁ et T₂ ne dépasse pas ± 5°C (préférentiellement ± 4°C, et encore plus préférentiellement ± 3°C) sur la longueur desdites zones ou groupes de zones, la différence entre les températures de consigne des températures initiales T₁ et T₂ étant supérieure ou égale à 5°C (préférentiellement comprise entre 10°C et 80°C, plus préférentiellement entre 10°C et 50°C, et encore plus préférentiellement entre 20°C et 40°C), et lesdites zones ou groupes de zones pouvant être séparées par une zone ou groupe de zones Z_{1,2} dit de transition à l'intérieur de laquelle ou duquel la température initiale varie de T₁ à T₂,
et caractérisé en ce que la longueur parallèle à l'axe du four de chacune desdites au moins deux zones ou groupes de zones Z₁ et Z₂ est d'au moins un mètre (et préférentiellement d'au moins deux mètres).

Un deuxième objet de la présente invention est un élément de structure monolithique selon des revendications en alliage d'aluminium à durcissement structural ayant une longueur L plus grande que la largeur B et l'épaisseur E, notamment pour construction aéronautique,
ledit élément de structure monolithique étant caractérisé en ce qu'au moins deux segments P₁ et P₂ situées sur une longueur différente dudit élément de structure possèdent des propriétés mécaniques (mesurée à mi-épaisseur) sélectionnées dans le groupe formé de :
a) P₁ : K_{IC(L-T)} > 38 NPa√m et P₂ : Rₘ(L) > 580 MPa
   (et préférentiellement > 590 MPa, et encore plus préférentiellement > 600 MPa).
b) P₁ : K_{IC(L-T)} > 40 MPa√m et P₂ : Rₘ(L) > 580 MPa
   (et préférentiellement > 590 MPa).
c) P₁ : K_{IC(L-T)} > 41 MPa√m et P₂ : Rₘ(L) > 580 MPa
   (et préférentiellement > 590 MPa).
d) P₁ : K_{IC(L-T)} > 42 MPa√m et P₂ : Rₘ(L) > 590 MPa.
e) P₁ : K_{IC(L-T)} > 39 MPa√m et P₂ : Rₘ(L) > 580 MPa et P₂ : Rₘ(TL) > 550 MPa.
f) P₁ : K_{IC(L-T)} > 39 MPa√m et P₂ : Rₘ(L) > 580 MPa et P₂ : R_{p0,2}(L) > 550 MPa,
i) P₁ : K_{IC(L-T)} > 39 MPa√m et P₁ : Rₘ(L) > 530 MPa, et P₂ : Rₘ(L) > 580 MPa.
j) P₁ : K_{IC(L-T)} > 40 NTa√m et P₁ : Rₘ(L) > 540 MPa, et P₂ : Rₘ(L) > 590 MPa.
k) P₁ : K_{app(L-T)(CCT406)} > 125 MPa√m et P2 : Rₘ(L) > 590 MPa.

Encore un autre objet de la présente invention est un avion comprenant au moins une aile qui intègre au moins un élément de structure selon la présente invention, caractérisé en ce que le segment P₁ se situe proche du fuselage, et le segment P₂ proche de l'extrémité géométrique de l'aile, à l'opposé du fuselage.

### Description des figures

La figure 1 montre de manière schématique l'évolution des propriétés mécaniques statiques (courbe 1), par exemple la résistance à la traction ou à la compression, et dynamiques (courbe 2), par exemple la tolérance aux dommages, dans la longueur d'un panneau de voilure selon l'invention.
La figure 2 montre la résistance mécanique dans un élément de structure d'une longueur de 34 mètres selon l'invention.

### Description de l'invention

### a) Terminologie

Sauf mention contraire, toutes les indications relatives à la composition chimique des alliages sont exprimées en pourcent massique. Par conséquent, dans une expression mathématique, « 0,4 Zn » signifie : 0,4 fois la teneur en zinc, exprimée en pourcent massique ; cela s'applique mutatis mutandis aux autres éléments chimiques. La désignation des alliages suit les règles de The Aluminum Association, connues de l'homme du métier. Les états métallurgiques sont définis dans la norme européenne EN 515. La composition chimique d'alliages d'aluminium normalisés est définie par exemple dans la norme EN 573-3. Sauf mention contraire, les caractéristiques mécaniques statiques, c'est-à-dire la résistance à la rupture Rₘ, la limite élastique R_{p0,2,} et l'allongement à la rupture A, sont déterminées par un essai de traction selon la norme EN 10002-1, l'endroit et le sens du prélèvement des éprouvettes étant définis dans la norme EN 485-1. La ténacité K_{IC} a été mesurée selon la norme ASTM E 399. La courbe R est déterminée selon la norme ASTM 561. A partir de la courbe R, on calcule le facteur d'intensité de contrainte critique K_{C} , c'est à dire le facteur d'intensité qui provoque l'instabilité de la fissure. On calcule également le facteur d'intensité de contrainte K_{CO}, en affectant à la charge critique la longueur initiale de la fissure, au début du chargement monotone. Ces deux valeurs sont calculées pour une éprouvette de forme voulue. Kₐₚₚ désigne le K_{CO} correspondant à l'éprouvette ayant servi à faire le test de courbe R. La résistance à la corrosion exfoliante a été déterminée selon l'essai EXCO décrit dans la norme ASTM G34.
Sauf mention contraire, les définitions de la norme européenne EN 12258-1 s'appliquent. Le terme « tôle » est utilisé ici pour des produits laminés de toute épaisseur.

Le terme « usinage » comprend tout procédé d'enlèvement de matière tel que le tournage, le fraisage, le perçage, l'alésage, le taraudage, l'électroérosion, la rectification, le polissage, l'usinage chimique.
Le terme « produit filé » comprend également les produits qui ont été étirés après filage, par exemple par étirage à froid à travers une filière. Il comprend également les produits tréfilés.
Le terme « élément de structure » se réfère à un élément utilisé en construction mécanique pour lequel les caractéristiques mécaniques statiques et / ou dynamiques ont une importance particulière pour la performance et l'intégrité de la structure, et pour lequel un calcul de la structure est généralement prescrit ou effectué. Il s'agit typiquement d'une pièce mécanique dont la défaillance est susceptible de mettre en danger la sécurité de ladite construction, de ses utilisateurs, de ses usagers ou d'autrui.

Pour un avion, ces éléments de structure comprennent notamment les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes.

Le terme « élément de structure monolithique » se réfère à un élément de structure qui a été obtenu à partir d'une seule pièce de demi-produit laminé, filé, forgé ou moulé, sans assemblage, tel que rivetage, soudage, collage, avec une autre pièce.

### b) Description détaillée de l'invention

Selon l'invention, le problème est résolu par un procédé dans lequel dans un four qui a de préférence une longueur intérieure supérieure à la longueur de la pièce à traiter, la température est gardée sensiblement constante sur au moins deux zones de four d'une longueur d'au moins un mètre. Un tel profil de température peut être obtenu en subdivisant le four selon sa longueur en plusieurs zones thermiques.

L'invention est applicable à tous les produits métalliques longs, c'est-à-dire présentant une dimension (appelée longueur) significativement plus grande que les deux autres (largeur, épaisseur). La longueur est la plus grande dimension du produit. Typiquement, dans le cadre de la présente invention, la longueur est au moins deux fois plus grande que les deux autres dimensions. Dans des modes de réalisation particulièrement avantageuses, elle est cinq ou même dix fois plus grande que les deux autres dimensions. Elle coïncide habituellement avec le sens long de fabrication (direction de laminage ou de filage) ; dans certains cas, elle peut être différente. Les produits selon l'invention peuvent être des produits laminés (tels que les tôles ou tôles fortes), des produits filés (tels que les barres, tubes ou profilés), des produits forgés; ces produits peuvent être bruts de fabrication ou usinés.

On entend ici par « segments à propriétés extrêmes » d'un produit les deux segments montrant la plus forte différence de propriétés. En fonction des modes de réalisation choisis, ces segments peuvent se situer proche des deux « extrémités au sens géométrique » (ou « extrémités géométriques ») du produit, ou ailleurs : la présente invention permet aussi de fabriquer des pièces dans lesquelles au moins un des deux segments montrant la plus forte différence de propriétés se situe plus proche du milieu géométrique que de l'extrémité géométrique de la pièce.

On entend ici par « zone » d'un four la plus petite unité thermique sur la longueur du four caractérisée par une température sensiblement constante, c'est-à-dire par une variation de température parallèle à l'axe du four qui est faible comparée à la différence de température qui caractérise le profil de température du four sur la totalité de sa longueur. Une telle zone de four est caractérisée par des moyens de chauffage et de contrôle qui permettent de maintenir la température à une valeur sensiblement constante à l'intérieure de ladite zone. A l'intérieur d'une telle zone, la variation de la température autour de la température de consigne ne doit pas dépasser ± 5°C, et préférentiellement ne dépasse pas. ± 4°C. Dans un mode de réalisation préféré, cet écart ne dépasse pas ± 3°C. Pour certains produits, l'écart ne doit pas dépasser ± 2°C. Dans les autres directions du four, la température doit être aussi constante que possible. En tout état de cause, la variation de la température autour de la température de consigne à l'intérieur d'une zone doit être plus faible que la différence de température entre la zone de four la plus chaude et la zone de four la plus froide.

Plusieurs zones contiguës peuvent former un « groupe de zones », c'est-à-dire une unité thermique à l'intérieur de la quelle la température est sensiblement constante, ou suit un profil thermique contrôlé. A titre d'exemple, dans un four comprenant 9 zones de four (numérotées de 1 à 9), on peut former deux groupes de zones thermiques comprenant chacune trois zones de four (ayant les numéros successifs 1, 2, 3, 7, 8 et 9), séparées par un groupe de zones central comportant un profil thermique contrôlé et obtenu par l'intermédiaire de trois zones de four (portant les numéros successifs 4, 5 et 6). Tel que le terme « groupe de zones » est utilisé dans le cadre du présent brevet, un groupe de zones peut ne comporter qu'une seule zone de four.

Selon les constations de la demanderesse, la différence de température minimale qui conduit à des différences de propriétés industriellement exploitables entre deux segments à propriétés extrêmes du produit selon l'invention est de cinq degrés. Une différence d'au moins dix degrés est préférée. La différence de température peut être beaucoup plus importante, jusqu'à 80°C, voire jusqu'à 100°C, ou même davantage, mais cela peut poser des problèmes de contrôle de la température et de son profil parallèle à l'axe du four, et ceci notamment dans le cas des pièces relativement petites. Si l'on veut obtenir des états revenus, la différence de température ne dépassera typiquement pas cinquante degrés. Une différence de température supérieure à cinquante degrés peut être utilisée avantageusement pour fabriquer une pièce dont un des segments à propriétés extrêmes se trouve dans un état voisin d'un état T3 ou T4. Pour les alliages de type Al-Zn-Cu-Mg (série 7xxx), une différence de température relativement faible (par exemple entre dix et environ trente degrés) permet d'obtenir des effets exploitables pour des pièces utilisables en construction aéronautique, alors que pour les alliages de type Al-Cu (série 2xxx), on utilise avantageusement une différence de température plus grande, par exemple comprise entre cinquante et cent degrés, ou même plus.

La demanderesse a constaté que ce n'est pas uniquement la différence de températures entre deux segments à propriétés extrêmes qui compte, mais aussi la maîtrise de la température entre les segments à propriétés extrêmes. C'est pourquoi on utilise dans la présente invention un four comportant une pluralité de zones de four contiguës. On entend par pluralité au moins deux, et préférentiellement au moins trois zones de four. Une cloison entre deux zones contiguës, telle que proposée dans le brevet EP 0 630 986, n'est ni nécessaire ni utile. Elle ne permet pas d'exercer une maîtrise suffisante sur la température entre deux zones. De même, l'usage d'une pompe à chaleur qui relie la chambre froide à la chambre chaude, comme proposé dans EP 0 630 986, rend le profil thermique à l'intérieur du four trop instable. Dans le cadre de la présente invention, une bonne maîtrise du profil thermique à l'intérieur du four est indispensable pour pouvoir fabriquer des éléments de structure d'une manière compatible avec les exigences d'assurance qualité des produits aéronautiques.

Dans ce but, il est nécessaire de pouvoir contrôler, et préférable de pouvoir régler, la température dans chaque zone de four. Dans une réalisation avantageuse de la présente invention, le four comporte au moins trois zones de four d'une longueur unitaire d'au moins un mètre. A titre d'exemple, pour fabriquer des éléments de structure d'une longueur d'environ trente-quatre mètres, les inventeurs utilisent un four d'une longueur totale de trente-six mètres avec trente zones de four de longueur sensiblement identique, réglables indépendamment les unes des autres. Avantageusement, ces trente zones de four sont groupées de manière à former un nombre réduit de groupes de zones thermiques, par exemple trois à cinq.

Le procédé selon l'invention comprend l'élaboration d'une pièce corroyée en alliage d'aluminium à durcissement structural, une mise en solution, trempe, éventuellement traction avec un allongement permanent d'au moins 0,5%, un traitement de revenu dans un four à profil thermique contrôlé. Ledit traitement de revenu dans un four à profil thermique peut comporter, pour au moins un des groupes de zones thermiques qui composent le profil thermique contrôlé, un ou plusieurs, typiquement deux ou trois, paliers de température, ou une rampe plus ou moins continue de température sans palier net. Optionnellement, le traitement de revenu dans le four à profil thermique contrôlé est précédé ou suivi d'une autre étape de traitement de revenu dans un four homogène (qui peut être le même four, réglé de manière à obtenir une température homogène dans toutes ses zones, ou un autre four). Un tel revenu final en four homogène est particulièrement utile lorsque l'on vise à obtenir un état apte à une opération de formage au revenu ; le revenu final homogène permet dans ce cas le formage au revenu. Par ailleurs, une pièce peut subir un revenu dans le four à gradient thermique contrôlé, puis au moins une opération de mise en forme ou d'usinage, et ensuite une étape de traitement de revenu dans un four homogène.

L'invention permet de réaliser un élément de structure monolithique en alliage d'aluminium à durcissement structural ayant une longueur L plus grande que la largeur B et l'épaisseur E, notamment pour construction aéronautique, ledit élément de structure monolithique étant caractérisé en ce qu'au moins deux segments P₁ et P₂ situées sur une longueur différente dudit élément de structure possèdent des propriétés physiques (mesurées à mi-épaisseur) sélectionnées dans le groupe formé de :
a) P₁ : K_{IC(L-T)} > 38 MPa√m et P₂ : Rₘ(L) > 580 MPa
   (et préférentiellement > 590 MPa, et encore plus préférentiellement > 600 MPa).
b) P₁ : K_{IC(L-T)} > 40 MPa√m et P₂ : Rₘ(L) > 580 MPa
   (et préférentiellement > 590 MPa).
c) P₁ : K_{IC(L-T)} > 41 MPa√m et P₂ : Rₘ(L) > 580 MPa
   (et préférentiellement > 590 MPa).
d) P₁ : K_{IC(L-T)} > 42 MPa√m et P₂ : Rₘ(L) > 590 MPa.
e) P₁ : K_{IC(L-T)} > 39 MPa√m et P₂ : Rₘ(L) > 580 MPa et P₂ : Rₘ(TL) > 550 MPa.
f) P₁ : K_{IC(L-T)}> 39 MPa√m et P₂ : Rₘ(L) > 580 MPa et P₂ : R_{p0,2}(L) > 550 MPa,
i) P₁ : K_{IC(L-T)} > 39 NPa√m et P₁ : Rₘ(L) > 530 MPa, et P₂ : Rₘ(L) > 580 MPa.
j) P₁ : K_{IC(L-T)} > 40 MPa√m et P₁ : Rₘ(L) > 540 MPa, et P₂ : Rₘ(L) > 590 MPa.
k) P₁ : K_{app(L-T)(CCT406)} > 125 MPa√m et P2 : Rₘ(L) > 590 MPa.

Il est préféré que le procédé soit conduit de manière à ce que l'allongement à rupture A_{(L)} soit supérieur à 9%, et préférentiellement > 10%, dans les segments P₁ et P₂. Cela est avantageux notamment lorsque les pièces doivent subir des opérations de mise en forme après revenu. De même, il est préférable que A(L) soit supérieur à 9% en dehors de ces segments P₁ et P₂. On peut obtenir des demi-produits caractérisés en ce qu'ils possèdent deux segments P₁ et P₂ dans lesquels (mesuré à mi-épaisseur)
a) R_{p0.2}, mesuré dans le sens L ou dans le sens LT, présente un écart R_{p0.2(P2)} - Rₚ₀._{2(P1)} d'au moins 50 MPa et préférentiellement au moins > 75 MPa, et / ou
b) R_{p0.2}, mesuré dans le sens TC, présente un écart R_{p0.2(P2)} - R_{p0.2(P1)} d'au moins 30 MPa et préférentiellement d'au moins 50 MPa, et / ou
c) K_{IC}, mesuré dans le sens L-T, présente un écart K_{IC(P1)} - K_{IC(P2)} d'au moins 5 MPa√m et préférentiellement d'au moins 7 MPa√m, et / ou
d) Kₐₚₚ, mesuré dans le sens L-T, présente un écart K_{app(P1)} - K_{app(P2)} d'au moins 10 MPa√m et préférentiellement d'au moins 15 MPa√m.

Le procédé selon l'invention peut être utilisé pour élaborer des demi-produits en tout alliage à durcissement structural, tel que les alliages d'aluminium des séries 2xxx, 4xxx, 6xxx et 7xxx, ainsi que les alliages à durcissement structural de la série 8xxx contenant du lithium.

Le procédé selon l'invention peut, dans le cas des alliages de type Al-Zn-Cu-Mg (série 7xxx), être utilisé pour avoir un des segments à propriétés extrêmes dans un état proche de T6, et un autre segment à propriétés extrêmes proche de l'état T74 ou T73.
Dans les alliages de la série 2xxx, de la série 6xxx ainsi que dans les alliages de la série 8xxx qui contiennent du lithium, le procédé selon l'invention peut être utilisé pour obtenir sur un des segments à propriétés extrêmes un état proche de T3 ou T4, et sur l'autre segment à propriétés extrêmes un état proche de T6 ou T8.

Dans une réalisation avantageuse de l'invention, l'alliage comprend entre 6 et 15 % de zinc, entre 1 et 3% de cuivre et entre 1,5 et 3,5 % de magnésium. Dans d'autres réalisations avantageuses, la teneur en zinc est d'au moins 7%, et se situe préférentiellement entre 8 et 13%, et encore plus préférentiellement entre 8,5 et 11%. La teneur en cuivre se situe avantageusement entre 1,3 et 2,1 %, et la teneur en magnésium entre 1,8 et 2,7%. Ces alliages, dont le 7449, le 7349 et le 7056, permettent d'obtenir à la fois une très haute résistance mécanique (par exemple à l'état T651 ou T7951) et une très forte ténacité (par exemple à l'état T76, T7651 ou T74, ou à l'état T7451, T73 ou T7351), tout en conservant dans les deux états correspondants aux deux segments à propriétés extrêmes du produit, ainsi que dans les zones intermédiaires, un compromis entre résistance mécanique et ténacité acceptables et une résistance à la corrosion exfoliante (essai EXCO) maintenue à un bon niveau (EA).

Dans une réalisation avantageuse de la présente invention, on effectue sur une tôle, un profilé ou une pièce forgée mise en solution, trempée et tractionnée, un revenu en deux étapes :
Une première étape homogène à une température comprise entre 115°C et 125°C pour une durée comprise entre 2 et 12 heures,
une deuxième étape pendant laquelle un segment ou une extrémité géométrique est traité à une température comprise entre 115°C et 125°C, alors qu'un autre segment ou l'autre extrémité est traité à une température comprise entre 150°C et 160°C, les deux pour une durée comprise entre 8 et 24 heures.
Ce revenu convient notamment aux produits en alliage 7xxx, et notamment en alliage 7349, 7449 ou 7056.

Dans une autre réalisation avantageuse de la présente invention, on effectue sur un produit en alliage 2xxx (tel que le 2024 ou le 2023) sur un segment ou une extrémité géométrique (P₁) un revenu à environ 120°C, et sur un autre segment ou l'autre extrémité géométrique (P₂) un revenu au pic de résistance mécanique (état T851) à environ 190°C. Dans une variante de ce mode de réalisation, le segment ou l'extrémité géométrique qui n'est pas porté au pic de résistance mécanique (i.e. P₁) subit un revenu à environ 100°C (ou 80°C) ; c'est un état sous-revenu.

Dans une autre réalisation avantageuse, on effectue sur un produit en alliage 7xxx (tel que le 7349, le 7449 ou le 7056) sur un segment ou une extrémité géométrique un revenu au pic de résistance mécanique (état T651) à environ 120°C, et sur un autre segment ou l'autre extrémité géométrique un sur-revenu (état T7651, T7451 ou T7351) en deux paliers à 120°C et 150°C - 165°C.

Dans encore une autre réalisation avantageuse, on effectue sur un produit en alliage 6xxx (tel que le 6056 ou le 6156) sur un segment ou une extrémité géométrique un revenu au pic de résistance mécanique (état T651) à environ 190°C, et sur un autre segment ou l'autre extrémité géométrique un sur-revenu (état T7851) en deux paliers.

Les pièces métalliques obtenues par le procédé selon l'invention peuvent être utilisées comme élément de structure dans la construction aéronautique. Ces éléments de structure peuvent être bi-fonctionnels ou multi-fonctionnels, c'est-à-dire réunir en une seule pièce monolithique des fonctionnalités différentes que les procédés selon l'art antérieur ne pouvaient réunir que par l'assemblage de pièces différentes. Ces éléments de structure peuvent aussi permettre une construction et une fabrication plus simple et allégée d'avions, notamment d'avions de très grande capacité de fret ou de passagers.

Un avantage spécifique du procédé selon l'invention est que dans chaque segment à propriétés extrêmes, on obtient les propriétés optimales visées dans une longueur bien contrôlée du produit. Le concepteur de l'avion sait donc exactement sur quelle longueur le produit aura les propriétés optimales préconisées et garanties. Dans un mode de réalisation particulièrement préféré, le procédé selon l'invention est utilisé pour fabriquer des éléments de structure qui n'ont pas une variation continue de propriétés sur toute leur longueur, mais qui ont au moins deux zones dans lesquelles les propriétés mécaniques (ou certaines d'entre elles) sont constantes sur une certaine longueur du produit. Dans une réalisation avantageuse de l'invention, cette zone a une longueur d'au moins un mètre, et préférentiellement d'au moins deux mètres. Un tel produit, ainsi que son utilisation comme élément de structure dans une aile d'avion, est montré schématiquement sur la figure 1.

Un autre avantage spécifique du procédé selon l'invention est le contrôle précis des propriétés dans le segment de transition P_{1,2} entre deux groupes de segments P₁ et P₂ (il peut y en avoir deux ou plus, en fonction du nombre de groupes de zones thermiques), P₁ et P₂ pouvant être des segments à propriétés extrêmes. En effet, le concepteur de l'avion n'a pas besoin, dans le segment de transition, de propriétés maximales pour l'une ou l'autre des propriétés (ou groupes de propriétés) à optimiser, par exemple la résistance à la rupture au sens long R_{m(L)} et la ténacité K_{IC(L-T)}. Mais il exige néanmoins un certain compromis entre ces propriétés ou groupes de propriétés, car dans ce segment de transition, l'élément de structure joue bien un rôle structural et doit répondre à des spécifications précises.

Les éléments de structure selon l'invention sont notamment :
- des panneaux de voilure (en anglais : upper (top) or lower (bottom) wing (skin) panels) ;
- des raidisseurs de voilure (en anglais : upper or lower wing stringers)
- des longerons de voilure (en anglais : wing spars) ;
- des lissesde fuselage (en anglais : fuselage stiffeners) ;
- des panneaux de jonction (en anglais : butt straps), notamment pour des panneaux de voilure (upper and lower wing butt straps) ;
- des panneaux de fuselage (en anglais : fuselage panels).

Le procédé selon l'invention permet de traiter thermiquement des pièces ou éléments de structure longs. Le plus souvent, leur section perpendiculaire à la longueur est sensiblement constante sur leur longueur, mais cela peut en être autrement. De même, les pièces peuvent être droites ou non ; on peut par exemple traiter des éléments de structure forgés légèrement galbés. Le procédé pourrait être utilisé également pour traiter des pièces moulées, mais des pièces moulées longues sont très rares et difficiles à fabriquer. Dans une réalisation préférée, la longueur de la pièce est d'au moins 5 mètres ou mieux d'au moins 7 mètres, mais on préfère une longueur d'au moins 15 mètres, voire d'au moins 25 mètres, pour profiter pleinement des possibilités de créer plusieurs segments fonctionnalisés répartis sur la longueur de la pièce. On a ainsi réalisé des éléments de structure avec au moins deux segments P₁ et P₂ dans lesquels la longueur F_{P1} et F_{P2} (exprimée en pourcents de la longueur totale de la pièce L) desdites au moins deux segments P₁ et P₂ est telle que F_{P1} > 25% et F_{P2} > 25% et préférentiellement F_{P1} > 30% et F_{P2} > 30%. Dans d'autres réalisations, F_{P1} > 35% et F_{P2} > 30%, ou F_{P1} > 40% et F_{P2} > 30%.

Des éléments de structure selon l'invention peuvent être utilisés avantageusement en construction aéronautique. A titre d'exemple, on peut construire un avion de grande capacité comprenant au moins une aile comprenant au moins un élément de structure selon l'invention, caractérisé en ce que le segment P₁ se situe proche du fuselage, et le segment P₂ proche de l'extrémité géométrique de l'aile (voir figure 1). Dans une réalisation avantageuse, lesdits panneaux de voilure ont une longueur d'au moins 15 mètres, et préférentiellement d'au moins 25 mètres. Comme décrit dans l'exemple ci-dessous, les inventeurs ont réalisé des panneaux de voilure de plus que 30 mètres de long.

Lesdites pièces et éléments de structure peuvent être monolithiques. Le procédé selon l'invention permet également de traiter thermiquement des pièces ou éléments de structure qui ne sont pas monolithiques mais assemblées à partir d'au moins deux pièces ou demi-produits laminés, filés ou forgés (préférentiellement en alliage d'aluminium à durcissement structural), par exemple par soudage, rivetage ou collage. Il est également envisageable que dans un tel assemblage, une ou plusieurs des pièces soient fabriquées à partir d'un matériau de base qui n'est pas un alliage d'aluminium.

Dans ce mode de réalisation, on peut par exemple fabriquer d'abord un assemblage entre au moins une tôle en alliage d'aluminium à durcissement structural et au moins un profilé en alliage d'aluminium à durcissement structural par rivetage, soudage ou collage, ledit assemblage étant ensuite traité par le procédé selon l'invention. Dans une réalisation avantageuse de cette variante du procédé selon l'invention, les tôles et profilés sont à l'état T351, et l'assemblage est réalisé par soudage laser (Laser Beam Welding, LBW), soudage par friction (Friction Stir Welding, FSW) ou soudage par faisceau d'électrons (Electron Beam Welding, EBW). La demanderesse a constaté qu'il peut s'avérer préférable de traiter un tel assemblage soudé après soudage par le procédé selon l'invention, au lieu de traiter les demi-produits (tôles et profilés) destinés à constituer ledit assemblage avant soudage, car on obtient une amélioration de la résistance mécanique et de la résistance à la corrosion du joint soudé. Cet effet est significatif lorsque le joint soudé s'étale sur une grande longueur de l'élément structural (par exemple sensiblement parallèle au sens long du produit).

L'invention sera mieux comprise à l'aide de l'exemple suivant, qui n'a toutefois pas de caractère limitatif.

### Exemple :

On a fabriqué une tôle d'une longueur de 36 mètres, d'une largeur de 2,5 mètres et d'une épaisseur de 30 mm par laminage à chaud d'une plaque de laminage.
La composition de l'alliage était :
Zn 9,1%, Mg 1,89%, Cu 1,57%, Fe 0,06%, Si 0,03%, Ti 0,03%, Zr 0,11%,
autres elements < 0,01 chacun.
La plaque de laminage a été homogénéisée pendant 14 heures à 475°C. La température d'entrée au laminoir à chaud était de 428°C, la température de sortie de la tôle laminée à chaud était de 401 °C. La tôle a été mise en solution, trempée et tractionnée dans les conditions suivantes : maintien pendant 6 heures à 471°C, trempe dans de l'eau à une température comprise entre environ 15 et 16 °C, puis traction contrôlée avec un allongement permanent d'environ 2,5% La tôle a été éboutée pour donner une tôle d'une longueur de 34 mètres. Elle a été positionnée en longueur dans un four constitué de 30 zones d'une longueur unitaire de 1200 mm. Pour toutes les températures de revenu, la variation autour de la valeur de consigne ne dépassait pas ± 3°C.

Le traitement de revenu consistait en une première étape de traitement homogène à 120°C pendant 6 heures (« premier palier »), immédiatement suivie d'une deuxième étape au cours de laquelle une extrémité géométrique de 18 mètres (appelée Z₁, correspondant à 15 zones de four) a été traitée pendant 15 heures à 155°C (« deuxième palier », précédé d'un période d'ajustement d'environ 1 heure), alors que l'autre extrémité géométrique de 10,8 mètres (appelée Z₂, correspondant à 9 zones de four) a été maintenue pendant 16 heures à 120°C. La zone de transition entre ces deux extrémités correspondait à 7,2 mètres (appelée Z_{1,2}, correspondant à 6 zones de four).

Après cette deuxième étape, la conductivité électrique de la tôle a été mesurée à différents endroits :
Segment P₁ : comprise entre 18,2 et 19,5 MS/m.
Segment P₂ : comprise entre 22,5 et 23,5 MS/m
Segment P_{1,2} : comprise entre 18,2 et 23,6 MS/m

Ensuite, la tôle a été soumise à une troisième étape de revenu, à savoir un revenu homogène consistant en une montée en température à 148°C pendant 1h30, suivie d'un maintient à 150°C pendant 15h heures. Cette troisième étape était destinée à simuler une opération de formage au revenu ou un revenu après mise en forme de l'élément de structure.

La tôle a été découpée et caractérisée. Le tableau 1 résume les caractéristiques mécaniques statiques obtenues par un essai de traction. Ce sont des moyennes obtenues à partir de mesures effectuées à mi-épaisseur et à différents endroits répartis sur la largeur de la tôle. On n'a pas constaté de variation significative de propriétés dans la largeur de la tôle. A noter que pour R_{p0.2} dans les sens L et TL, on a mesuré également les valeurs par un essai en compression ; elles sont indiquées dans le tableau 1 entre parenthèses.

**Tableau 1**

| Position [mm] dans la longueur d'un panneau de 34 m | Sens L (long) | | | Sens TL | | | Sens TC | | |
|---|---|---|---|---|---|---|---|---|---|
| | | | | (travers-long) | | | (travers-court) | | |
| | Rₘ | R_{p0,2} | A | Rₘ | R_{p0,2} | A | Rₘ | R_{p0,2} | A |
| | [MPa] | [MPa] | [%] | [MPa] | [MPa] | [%] | [MPa] | [MPa] | [%] |
| 0 (P₁) | 561 | 517 | 13,5 | 550 | 506 | 12,5 | 550 | 495 | 8,5 |
| | | (509) | | | (519) | | | | |
| 13600 (P₁) | 565 | 522 | 13,5 | 553 | 511 | 12,5 | 548 | 502 | 8,5 |
| | | (513) | | | (528) | | | | |
| 16000 (P₁) | 556 | 509 | 13,5 | 547 | 501 | 12,5 | 540 | 500 | 8,5 |
| | | (500) | | | (514) | | | | |
| 18400 (P_{1,2}) | 566 | 523 | 13,5 | 559 | 519 | 12,5 | 546 | 498 | 7,5 |
| | | (527) | | | (538) | | | | |
| 20800 (P_{1,2}) | 612 | 587 | 12,0 | 598 | 575 | 11,5 | 590 | 545 | 7,0 |
| | | (573) | | | (593) | | | | |
| 25600 (P₂) | 621 | 598 | 12,5 | 607 | 585 | 11,5 | 595 | 554 | 6,5 |
| | | (590) | | | (605) | | | | |
| 34000 (P₂) | 624 | 602 | 12,1 | 608 | 586 | 11,5 | 599 | 558 | 6,1 |
| | | (594) | | | (607) | | | | |

Les résultats de ténacité K_{IC} et de Kₐₚₚ (ce dernier obtenu avec une éprouvette de type CT127 et avec une éprouvette de type CCT406) sont indiqués au tableau 2.

**Tableau 2**

| | | | | | |
|---|---|---|---|---|---|
| Position [mm] dans la longueur d'un panneau de 34 m | | K_{IC}(L-T) | K_{IC}(T-L) | Kₐₚₚ(L-T) | Iₐₚₚ(L-T) |
| | | [MPa√m] | [MPa√m] | (CT127) | (CCT406) |
| | | | | [MPa√m] | [MPa√m] |
| 0 | (P₁) | 43,8 | 36,1 | 106 | 132 |
| 13600 | (P₁) | 45,8 | 38,1 | 108 | - |
| 16000 | (P₁) | 46,7 | 37,3 | 99 | - |
| 18400 | (P_{1,2}) | 43 ,0 | 34,2 | 102 | - |
| 20800 | (P_{1,2}) | 39,4 | 32,9 | 88 | - |
| 25600 | (P₂) | 36,1 | 34,9 | 89 | |
| 34000 | (P₂) | 34,9 | 29,1 | 94 | 110 |

Une telle tôle d'une longueur de 34 mètres peut être utilisée comme panneau de voilure pour des avions cargo ou passagers de très grande capacité. Pour cette utilisation, l'extrémité géométrique X de la tôle (correspond à ténacité K_{IC} élevée, la résistance mécanique statique étant plus faible) est positionnée côté fuselage, et l'extrémité géométrique Z de la tôle (correspond à une résistance mécanique statique élevée, la ténacité K_{IC} étant plus faible) correspond à l'extrémité géométrique de l'aile.

Les températures de consigne, de la tôle et de l'air dans les zones du four pour la deuxième étape de revenu sont montrées sur le tableau 3. On a représenté le profil de température pendant l'étape de revenu à 120°C et 155°C à l'état thermique stationnaire. La température de la tôle a été mesurée à l'aide d'une quarantaine de thermocouples ; les valeurs données dans le tableau 3 ont été mesurées à mi-largeur.

**Tableau 3**

| Zone de four | Température de consigne [°C] | Température de la tôle [°C] | Température de l'air [°C] |
|---|---|---|---|
| 1 | 120 | | |
| 3 | 120 | 120,5 | |
| 6 | 120 | 120,8 | 120,8 |
| 9 | 120 | 124,4 | 124,3 |
| 10 | 123 | 125,9 | 126,7 |
| 11 | 129 | 129,9 | 129,7 |
| 14 | 147 | 147,7 | 148,3 |
| 16 | 155 | 157,2 | 156,6 |
| 17 | 155 | 156,8 | 156,6 |
| 18 | 155 | 155,3 | 154,9 |
| 22 | 155 | 155,1 | 154,8 |
| 30 | 155 | | |

## Revendications

1. Procédé de fabrication d'une pièce en alliage d'aluminium à durcissement structural, comprenant :
a) la mise en solution d'un demi-produit laminé, filé ou forgé, suivie d'une trempe,
b) éventuellement la traction contrôlée avec un allongement permanent d'au moins 0,5%,
c) le traitement de revenu,
**caractérisé en ce qu'**au moins une étape dudit traitement de revenu est effectuée dans un four à profil thermique contrôlé comportant au moins deux zones ou groupes de zones Z₁, Z₂ avec des températures initiales T₁, T₂, dans lesquelles la variation de la température autour de la température de consigne de chacune des températures T₁ et T₂ ne dépasse pas ± 5°C sur la longueur desdites zones ou groupes de zones, la différence entre les températures de consigne des températures initiales T₁ et T₂ étant supérieure ou égale à 5°C, et lesdites zones ou groupes de zones pouvant être séparées par une zone ou un groupe de zones Z_{1,2} dit de transition à l'intérieur de laquelle ou duquel la température initiale varie de T₁ à T₂,
et **caractérisé en ce que** la longueur parallèle à l'axe du four linéaire de chacune desdites au moins deux zones ou groupes de zones Z₁ et Z₂ est d'au moins un mètre.

2. Procédé selon la revendication 1, dans lequel la variation de la température autour de la température de consigne de chacune des températures T₁ et T₂ ne dépasse pas ± 4°C, et préférentiellement ± 3°C sur la longueur desdites au moins deux zones ou groupes de zones Z₁ et Z₂.

3. Procédé selon la revendication 1 ou 2, dans lequel la différence entre les températures de consigne T₁ et T₂ est comprise entre 10°C et 80°C, et préférentiellement comprise entre 10°C et 50°C, et encore plus préférentiellement entre 20°C et 40°C.

4. Procédé selon une quelconque des revendications 1 à 3, dans lequel dans au moins une des zones ou un des groupes de zones Z₁ ou Z₂, la température varie en fonction du temps selon au moins deux paliers de température, ou selon une rampe de température sans palier.

5. Procédé selon une quelconque des revendications 1 à 4, dans lequel ledit traitement de revenu dans un four à profil thermique contrôlé est suivi d'au moins une opération de mise en forme ou d'usinage et d'une étape de traitement de revenu dans un four homogène.

6. Procédé selon une quelconque des revendications 1 à 5, dans lequel ledit traitement de revenu dans un four à profil thermique contrôlé est précédé d'une étape de traitement de revenu dans un four homogène.

7. Procédé selon une quelconque des revendications 1 à 6, dans lequel la longueur de la pièce est d'au moins 5 mètres, préférentiellement d'au moins 7 mètres, plus préférentiellement d'au moins 15 mètres, et encore plus préférentiellement supérieure à 25 mètres.

8. Procédé selon une quelconque des revendications 1 à 7, dans lequel ladite pièce en alliage d'aluminium à durcissement structural est monolithique.

9. Procédé selon une quelconque des revendications 1 à 7, dans lequel ladite pièce en alliage d'aluminium à durcissement structural est assemblée à partir d'au moins deux pièces en alliage d'aluminium à durcissement structural.

10. Procédé selon la revendication 9, dans lequel l'assemblage est effectué par rivetage, collage, soudage, soudage laser, soudage par friction ou soudage par faisceau d'électrons.

11. Procédé selon une quelconque des revendications 1 à 10, dans lequel ledit traitement de revenu comprend une première étape homogène à une température comprise entre 115°C et 125°C pour une durée comprise entre 2 et 12 heures, une deuxième étape pendant laquelle une extrémité est traitée à une température comprise entre 115°C et 125°C, alors que l'autre extrémité est traitée à une température comprise entre 150°C et 160°C, les deux pour une durée comprise entre 8 et 24 heures.

12. Elément de structure monolithique en alliage d'aluminium à durcissement structural ayant une longueur L plus grande que la largeur B et l'épaisseur E, notamment pour construction aéronautique,
ledit élément de structure monolithique étant **caractérisé en ce qu'**au moins deux segments P₁ et P₂ d'au moins un mètre situés sur une longueur différente dudit élément de structure possèdent des propriétés physiques et mécaniques (mesurées à mi-épaisseur) sélectionnées dans le groupe formé de :
a) P₁ : K_{IC(L-T)} > 38 MPa√m et P₂ : Rₘ(L) > 580 MPa
(et préférentiellement > 590 MPa, et encore plus préférentiellement > 600 MPa).
b) P₁ : K_{IC(L-T)} > 40 MPa√m et P₂ : Rₘ(L) > 580 MPa
(et préférentiellement > 590 MPa).
c) P₁ : K_{IC(L-T)} > 41 MPa√m et P₂ : Rₘ(L) > 580 MPa
(et préférentiellement > 590 MPa).
d) P₁ : K_{IC(L-T)} > 42 MPa√m et vP₂ : Rₘ(L) > 590 MPa.
e) P₁ : K_{IC(L-T)} > 39 MPa√m et P₂ : Rₘ(L) > 580 MPa
et P₂ : Rₘ(TL) > 550 MPa.
f) P₁ : K_{IC(L-T)} > 39 MPa√m et P₂ : Rₘ(L) > 580 MPa
et P2 : R_{p0,2}(L) > 550 MPa,
i) P₁ : K_{IC(L-T)} > 39 MPa√m et P1 : Rₘ(L) > 530 MPa,
et P₂ : Rₘ(L) > 580 MPa.
j) P₁ : K_{IC(L-T)} > 40 MPa√m et P₁ : Rₘ(L) > 540 MPa,
et P₂ : Rₘ(L) > 590 MPa.
k) P₁ : K_{app(L-T)(CCT406)} > 125 MPa√m et P2 : Rₘ(L) > 590 MPa.

13. Elément de structure selon la revendication 12, dans lequel
A_{(L)} > 9% (et préférentiellement > 10%) dans les segments P₁ et P₂.

14. Elément de structure selon la revendication 13, **caractérisé en ce que** A(L) > 9% en dehors des segments P₁ et P₂.

15. Elément de structure selon la revendication 12, dans lequel la longueur F_{P1} et F_{P2} (exprimée en pourcent de la longueur L) desdites segments P₁ et P₂ est telle que
F_{P1} > 25% et F_{P2} > 25% et préférentiellement F_{P1} > 30% et F_{P2} > 30%.

16. Elément de structure selon la revendication 15, dans lequel
F_{P1} > 35%et F_{P2} > 30%.

17. Elément de structure selon la revendication 16, dans lequel
F_{P1} > 40% et F_{P2} > 30%.

18. Elément de structure selon une des revendications 12 à 17, dans lequel ledit alliage comprend entre 6 et 15% de zinc, entre 1 et 3% de cuivre et entre 1,5 et 3 5 % de magnésium.

19. Elément de structure selon la revendication 18, dans lequel la teneur en zinc est supérieure à7%.

20. Elément de structure selon la revendication 18, dans lequel la teneur en zinc est comprise entre 8 et 13%, et préférentiellement entre 8,5 et 11 %.

21. Elément de structure selon la revendication 20, dans lequel la teneur en cuivre est comprise entre 1,3 et 2,1%.

22. Elément de structure selon la revendication 21, dans lequel la teneur en magnésium est comprise entre 1,8 % et 2,7%.

23. Elément de structure selon une quelconque des revendications 12 à 22, **caractérisé en ce que** sa longueur L est d'au moins 7 mètres, préférentiellement d'au moins 15 mètres, et encore plus préférentiellement d'au moins 25 mètres.

24. Elément de structure monolithique selon revendication 12 en alliage d'aluminium à durcissement structural ayant une longueur L plus grande que la largeur B et l'épaisseur E, notamment pour construction aéronautique,
ledit élément de structure monolithique étant **caractérisé en ce qu'**il est constitué d'un alliage de type Al-Cu et **en ce qu'**il présente au moins deux segments P1 et P2 situés sur une longueur différente dudit élément de structure, dont l'un se trouve dans un état T8 et l'autre dans un état sous-revenu.

25. Elément de structure monolithique selon revendication 12 en alliage d'aluminium à durcissement structural ayant une longueur L plus grande que la largeur B et l'épaisseur E, notamment pour construction aéronautique, ledit élément de structure monolithique étant **caractérisé en ce qu'**ils possède deux segments P₁ et P₂ dans lesquels
a) R_{p0.2}, mesuré dans le sens L ou dans le sens LT, présente un écart R_{p0.2(P2)} - R_{p0.2(P1)} d'au moins 50 MPa et préférentiellement au moins > 75 MPa, et / ou
b) R_{p0.2}, mesuré dans le sens TC, présente un écart R_{p0.2(P2)} - R_{p0.2(P1)} d'au moins 30 MPa et préférentiellement d'au moins 50 MPa, et / ou
c) K_{IC}, mesuré dans le sens L-T, présente un écart K_{IC(P1)} - K_{IC(P2)} d'au moins 5 MPa√m et préférentiellement d'au moins 7 MPa√m, et / ou
d) Kₐₚₚ, mesuré dans le sens L-T, présente un écart K_{app(P1)} - K_{aap(P2)} d'au moins 10 MPa√m et préférentiellement d'au moins 15 MPa√m.

26. Utilisation d'un élément de structure selon une quelconque des revendications 12 à 25 pour la fabrication d'un panneau de voilure d'avion, raidisseurs de voilure, longerons de voilure, lisses de fuselage, panneaux de fuselage ou panneaux de jonction.

27. Avion comprenant au moins une aile fabriquée à partir d'un élément de structure selon une quelconque des revendications 12 à 25, **caractérisé en ce que** le segment P₁ se situe proche du fuselage, et le segment P₂ proche de l'extrémité géométrique de l'aile.

## Claims

1. Process for manufacturing an aluminium alloy part with structural hardening, comprising:
a) solution heat treatment of a semi-finished rolled, extruded or forged product, followed by quenching,
b) possibly controlled tension with permanent elongation of at least 0.5%,
c) annealing treatment,
**characterised in that** at least one step of the said annealing treatment is conducted in a furnace with a controlled temperature profile comprising at least two zones or groups of zones Z₁, Z₂ with initial temperatures T₁ and T₂ in which the temperature variation around the set temperature for each of the temperatures T₁ and T₂ does not exceed ± 5°C within the length of the said zones or groups of zones, the difference between the set values of the initial temperatures T₁ and T₂ being greater than or equal to. 5°C, and the said zones or groups of zones possibly being separated by a zone or a group of zones Z_{1,2}. called the transition group, within which the initial temperature varies from T₁ to T₂,
and **characterised in that** the length parallel to the axis of the furnace of each of the said at least two zones or groups of zones Z₁ and Z₂ is at least one meter.

2. Process according to claim 1, wherein the temperature variation around the set temperature for each of the temperatures T₁ and T₂ does not exceed ± 4°C and even better ± 3°C within the length of the said at least two zones or groups of zones Z₁ and 2₂.

3. Process according to either claim 1 or 2, wherein the difference between the set temperatures T₁ and T₂ is between 10°C and 80°C, and preferably between 10°C and 50°C and even more preferably between 20 and 40 °C.

4. Process according to any one of claims 1 to 3, wherein the temperature in at least one of the zones or groups of zones Z₁ or Z₂ varies as a function of time according to at least two temperature plateaux, or according to a temperature ramp with no plateau.

5. Process according to any one of claims 1 to 4, wherein the said annealing treatment in a furnace with controlled temperature profile is followed by at least one forming or machining operation and an annealing treatment step in a homogeneous furnace.

6. Process according to any one of claims 1 to 5, wherein the said annealing treatment in a furnace with a controlled temperature profile is preceded by an annealing treatment step in a homogeneous furnace.

7. Process according to any one of claims 1 to 6, wherein the length of the part is at least 5 meters and preferably at least 7 meters, more preferably at least 15 meters and even more preferably at least 25 meters.

8. Process according to any one of claims 1 to 7, wherein the said aluminium alloy part with structural hardening is monolithic.

9. Process according to any one of claims 1 to 7, wherein said aluminium alloy part with structural hardening is assembled starting from at least two aluminium alloy parts with structural hardening.

10. Process according to claim 9, wherein assembly is made by riveting, bonding, laser beam welding, friction stir welding or electron beam welding.

11. Process according to any one of claims 1 to 10, wherein said annealing treatment comprises a first homogeneous step at a temperature between 115°C and 125°C for a duration of between 2 and 12 hours, a second step during which one end is treated at a temperature between 115°C and 125°C, while the other end is treated at a temperature between 150°C and 160°C, both for a duration of between 8 and 24 hours.

12. Monolithic structural member made of an aluminium alloy with structural hardening with a length L greater than its width B and thickness E, particularly for aeronautical construction,
the said monolithic structural member being **characterised in that** at least two segments P₁ and P₂ of at least one meter located on a different length of the said structural member have physical properties (measured at mid-thickness) selected from the group formed of:
a) P₁: K_{IC(L-T)} > 38 MPa√m and P₂: Rₘ(L) > 580 MPa
(and preferably > 590 MPa and even better > 600 MPa
b) P₁: K_{IC(L-T)} > 40 MPa√m and P₂: Rₘ(L) > 580 MPa
(and preferably > 590 MPa)
c) P₁: K_{IC(L-T)} > 41 MPa√m and P₂: Rₘ(L) > 580 MPa
(and preferably > 590 MPa)
d) P₁: K_{IC(L-T)} > 42 MPa√m and P₂: Rₘ(L) > 590 MPa
e) P₁: K_{IC(L-T)} > 39 MPa√m and P₂: Rₘ(L) > 580 MPa
and P₂: Rₘ(TL) > 550 MPa
f) P₁: K_{IC(L-T)} > 39 MPa√m and P₂: Rₘ(L) > 580 MPa
and P₂: R_{p0.2}(L) > 550 MPa
i) P₁: K_{IC(L-T)} > 39 MPa√m and P₁: Rₘ(L) > 530 MPa, and P₂: Rm(L) > 580 MPa
j) P₁: K_{IC(L-T)} > 40 MPa√m and P₁: Rₘ(L) > 540 MPa, and P₂: Rm(L) > 590 MPa
k) P_{1 :} K_{app(L-T) (CCT406)} > 125 MPa√m and P2 _{:} Rₘ(L) > 590 MPa.

13. Structural member according to claim 12, wherein A_{(L)} > 9% (and preferably > 10%) in segments P₁ and P₂.

14. Structural member according to claim 13, **characterised in that** A_{(L)} > 9% outside segments P₁ and P₂.

15. Structural member according to claim 12, wherein the length F_{P1} and F_{P2} (expressed as a percent of the length L) of the said at least two segments P₁ and P₂ is such that F_{P1} > 25% and F_{P2} > 25% and preferably F_{P1} > 30% and F_{P2} > 30%.

16. Structural member according to claim 15, wherein F_{P1} > 35% and F_{P2} > 30%.

17. Structural member according to claim 16, wherein F_{P1} > 40% and F_{P2} > 30%.

18. Structural member according to one of claims 12 to 17, wherein the said alloy comprises between 6. and 15% of zinc, between 1 and 3% of copper and between 1.5 and 3.5% of magnesium.

19. Structural member according to claim 18, wherein the zinc content is higher than 7%.

20. Structural member according to claim 18, wherein the zinc content is between 8 and 13%, and preferentially between 8,5 and 11%.

21. Structural member according to claim 20, wherein the copper content is between 1.3 and 2.1%.

22. Structural member according to claim 21, wherein the magnesium content is between 1.8 and 2.7%.

23. Structural member according to any one of claims 12 to 22, wherein the length of the part is at least 7 meters, and preferably at least 15 meters, and even more preferably at least 25 meters.

24. Monolithic structural member according to claim 12, made of an aluminium alloy with structural hardening with a length L greater than its width B and thickness E, particularly for aeronautical construction,
wherein said monolithic structural member is made of an Al-Cu type alloy and wherein it comprises at least two segments P₁ and P₂ located on a different length of the said structural member wherein one is in a T8 temper and the other is in an under-aged temper.

25. Monolithic structural member according to claim 12, made of an aluminium alloy with structural hardening with a length L greater than its width B and thickness E, particularly for aeronautical construction,
said monolithic structural member being **characterised in that** it comprises two segments P₁ and P₂ wherein:
a) R_{p0.2}, determined in the L direction or in the LT direction, has a difference p_{0.2(P2)} - R_{p0.2(P1)} of at least 50 MPa and preferably of at least > 75 MPa, and / or
b) R_{p0.2} determined in the ST direction, has a difference R_{p0.2(P2)} - R_{p0.2(P1)} of at least 30 MPa and preferably at least 50 MPa, and / or
c) K_{IC}, measured in the L-T direction, has a difference K_{IC(P1)} - K_{IC(P2)} of at least 5 MPa√m and preferably of at least 7 MPa√m, and / or
d) Kₐₚₚ, measured in the L-T direction, has a difference K_{app(P1)} - K_{app(P2)} of at least 10 Mpa√m and preferably of at least 15 MPa√m.

26. Use of a structural member according to any one of claims 12 to 25 for making an aircraft wing panel, wing stringers, wing spars, fuselage stiffeners, fuselage panels or butt straps.

27. Aircraft comprising at least one wing panel made from a structural member according to any one of claims 12 to 25, **characterised in that** segment P₁ is located close to the fuselage, and segment P₂ is close to the geometric tip of the wing.

## Patentansprüche

1. Verfahren zur Herstellung eines Teils aus aushärtender Aluminiumlegierung, umfassend:
a) ein Lösungsglühen eines gewalzten, stranggepressten oder geschmiedeten Halbzeugs und ein darauf folgendes Abschrecken,
b) eventuell ein kontrolliertes Recken mit einer bleibenden Dehnung von mindestens 0,5 %,
c) eine Auslagerungsbehandlung,
**dadurch gekennzeichnet, dass** wenigstens ein Schritt der Auslagerungsbehandlung in einem Ofen mit kontrolliertem Wärmeprofil durchgeführt wird, der mindestens zwei Zonen bzw. Gruppen von Zonen Z₁, Z₂ mit Ausgangstemperaturen T₁, T₂ aufweist, in denen die Veränderung der Temperatur um die Solltemperatur jeder der Temperaturen T₁ und T₂ herum über die Länge der Zonen bzw. Gruppen von Zonen ± 5°C nicht übersteigt, wobei die Differenz zwischen den Solltemperaturen der Ausgangstemperaturen T₁ und T₂ größer oder gleich 5°C ist und die Zonen oder Gruppen von Zonen durch eine so genannte Übergangszone oder Gruppe von Übergangszonen Z_{1,2} getrennt werden können, innerhalb derer die Ausgangstemperatur von T₁ bis T₂ geht,
und **dadurch gekennzeichnet, dass** die zur Achse des Linearofens parallele Länge jeder der mindestens zwei Zonen bzw. Gruppen von Zonen Z₁ und Z₂ mindestens 1 Meter beträgt.

2. Verfahren nach Anspruch 1, bei dem die Veränderung der Temperatur um die Solltemperatur jeder der Temperaturen T₁ und T₂ herum über die Länge der mindestens zwei Zonen bzw. Gruppen von Zonen Z₁ und Z₂ ± 4°C und vorzugsweise ± 3°C nicht übersteigt.

3. Verfahren nach Anspruch 1 oder 2, bei dem die Differenz zwischen den Solltemperaturen T₁ und T₂ zwischen 10°C und 80°C, bevorzugt zwischen 10°C und 50°C und besonders bevorzugt zwischen 20°C und 40°C beträgt.

4. Verfahren nach irgendeinem der Ansprüche 1 bis 3, bei dem sich die Temperatur in wenigstens einer der Zonen bzw. Gruppen von Zonen in Abhängigkeit von mindestens zwei Temperaturstufen oder einer stufenlosen Temperaturrampe zeitlich verändert.

5. Verfahren nach irgendeinem der Ansprüche 1 bis 4, bei dem der Auslagerungsbehandlung in einem Ofen mit kontrolliertem Wärmeprofil mindestens ein Formgebungs- oder Bearbeitungsvorgang und ein Auslagerungsbehandlungsschritt in einem homogenen Ofen nachgestellt sind.

6. Verfahren nach irgendeinem der Ansprüche 1 bis 5, bei dem der Auslagerungsbehandlung in einem Ofen mit kontrolliertem Wärmeprofil ein Auslagerungsbehandlungschritt in einem homogenen Ofen vorangestellt ist.

7. Verfahren nach irgendeinem der Ansprüche 1 bis 6, bei dem die Länge des Teils mindestens 5 Meter, bevorzugt mindestens 7 Meter, besonders bevorzugt mindestens 15 Meter und ganz besonders bevorzugt mehr als 25 Meter beträgt.

8. Verfahren nach irgendeinem der Ansprüche 1 bis 7, bei dem das Teil aus aushärtender Aluminiumlegierung monolithisch ist.

9. Verfahren nach irgendeinem der Ansprüche 1 bis 7, bei dem das Teil aus aushärtender Aluminiumlegierung aus mindestens zwei Teilen aus aushärtender Aluminiumlegierung zusammengebaut ist.

10. Verfahren nach Anspruch 9, bei dem der Zusammenbau durch Nieten, Kleben, Schweißen, Laserschweißen, Reibschweißen oder Elektronenstrahlschweißen erfolgt.

11. Verfahren nach irgendeinem der Ansprüche 1 bis 10, bei dem die Auslagerungsbehandlung einen ersten homogenen Schritt bei einer Temperatur zwischen 115°C und 125°C für eine Zeit von 2 bis 12 Stunden und einen zweiten Schritt umfasst, bei dem eines der Enden bei einer Temperatur zwischen 115°C und 125°C behandelt wird, während das andere Ende bei einer Temperatur zwischen 150°C und 160°C behandelt wird, wobei beide für eine Zeit von 8 bis 24 Stunden behandelt werden.

12. Monolithisches Konstruktionselement aus aushärtender Aluminiumlegierung mit einer Länge L größer als die Breite B und die Dicke E, insbesondere für den Flugzeugbau,
wobei das monolithische Konstruktionselement **dadurch gekennzeichnet ist, dass** mindestens zwei auf einer unterschiedlichen Länge des Konstruktionselementes liegende Segmente P₁ und P₂ von mindestens 1 Meter physikalische und mechanische Eigenschaften besitzen (in halber Dicke gemessen), die ausgewählt sind aus der Gruppe bestehend aus:
a) P₁ : K_{IC(L-Q)} > 38 MPa√m und P₂ : Rₘ(L) > 580 MPa
(bevorzugt > 590 MPa und besonders bevorzugt > 580 MPa)
b) P₁ : K_{IC(L-Q)} > 40 MPa√m und P₂ : Rₘ(L) > 580 MPa
(bevorzugt > 590 MPa)
c) P₁ : K_{IC(L-Q)} > 41 MPa√m und P₂ : Rₘ(L) > 580 MPa
(bevorzugt > 590 MPa)
d) P₁ : K_{IC(L-Q)} > 42 MPa√m und P₂ : Rₘ(L) > 590 MPa
e) P₁ : K_{IC(L-Q)} > 39 MPa√m und P₂ : Rₘ(L) > 580 MPa
und P₂ : Rₘ(QL) > 550 MPa
f) P₁ : K_{IC(L-Q)} > 39 MPa√m und P₂ : Rₘ(L) > 580 MPa
und P₂ : R_{p0,2}(L) > 550 MPa
i) P₁ : K_{IC(L-Q)} > 39 MPa√m und P₁ : Rₘ(L) > 530 MPa
und P₂ : Rₘ(L) > 580 MPa
j) P₁ : K_{IC(L-Q)} > 40 MPa√m und P₁ : Rₘ(L) > 540 MPa
und P₂ : Rₘ(L) > 590 MPa
k) P₁ : K_{app(L-Q)(CCT406)} > 125 MPa√m und P₂ : Rₘ(L) > 590 MPa.

13. Konstruktionselement nach Anspruch 12, bei dem
A_{(L)} > 9 % (und vorzugsweise > 10 %) innerhalb der Segmente P₁ und P₂ ist.

14. Konstruktionselement nach Anspruch 13, **dadurch gekennzeichnet, dass** A_{(L)} > 9 % außerhalb der Segmente P₁ und P₂ ist.

15. Konstruktionselement nach Anspruch 12, bei dem die Länge F_{P1} und F_{P2} (ausgedrückt in Prozent der Länge L) der Segmente P₁ und P₂ so gewählt ist, dass F_{P1} > 25 % und F_{P2} > 25 % und vorzugsweise F_{P1} > 30 % und F_{P2} > 30 %.

16. Konstruktionselement nach Anspruch 15, bei dem
F_{P1} > 35 % und F_{P2} > 30 %.

17. Konstruktionselement nach Anspruch 16, bei dem
F_{P1} > 40 % und F_{P2} > 30 %.

18. Konstruktionselement nach einem der Ansprüche 12 bis 17, bei dem die Legierung zwischen 6 und 15 % Zink, zwischen 1 und 3 % Kupfer und zwischen 1,5 und 3,5 % Magnesium enthält.

19. Konstruktionselement nach Anspruch 18, bei dem der Gehalt an Zink mehr als 7 % beträgt.

20. Konstruktionselement nach Anspruch 18, bei dem der Gehalt an Zink zwischen 8 und 13 % und vorzugsweise zwischen 8,5 und 11 % beträgt.

21. Konstruktionselement nach Anspruch 20, bei dem der Gehalt an Kupfer zwischen 1,3 und 2,1 % beträgt.

22. Konstruktionselement nach Anspruch 21, bei dem der Gehalt an Magnesium zwischen 1,8 und 2,7 % beträgt.

23. Konstruktionselement nach irgendeinem der Ansprüche 12 bis 22, **dadurch gekennzeichnet, dass** seine Länge L mindestens 7 Meter, bevorzugt mindestens 15 Meter und besonders bevorzugt mindestens 25 Meter beträgt.

24. Monolithisches Konstruktionselement nach Anspruch 12 aus aushärtender Aluminiumlegierung mit einer Länge L größer als die Breite B und die Dicke E, insbesondere für den Flugzeugbau,
wobei das monolithische Konstruktionselement **dadurch gekennzeichnet ist, dass** es aus einer Legierung vom Typ Al-Cu besteht und dass es mindestens zwei auf einer unterschiedlichen Länge des Konstruktionselementes liegende Segmente P₁ und P₂ aufweist, von denen sich eins in einem Zustand T8 und das andere in einem Überalterungszustand befindet.

25. Monolithisches Konstruktionselement nach Anspruch 12 aus aushärtender Aluminiumlegierung mit einer Länge L größer als die Breite B und die Dicke E, insbesondere für den Flugzeugbau, wobei das monolithische Konstruktionselement **dadurch gekennzeichnet ist, dass** es zwei Segmente P₁ und P₂ besitzt, bei denen
a) R_{p0,2}, gemessen in L-Richtung oder L-Q-Richtung, eine Differenz R_{p0,2(P2)} - R_{p0,2(P1)} von mindestens 50 MPa und vorzugsweise mindestens > 75 MPa aufweist, und/oder
b) R_{p0,2}, gemessen in K-Q-Richtung, eine Differenz R_{p0,2(P2)} - R_{p0,2(P1)} von mindestens 30 MPa und vorzugsweise mindestens 50 MPa aufweist, und/oder
c) K_{IC}, gemessen in L-Q-Richtung, eine Differenz K_{IC(P1)} - K_{IC(P2)} von mindestens 5 MPa√m und vorzugsweise mindestens 7 MPa√m aufweist, und/oder
d) Kₐₚₚ, gemessen in L-Q-Richtung, eine Differenz K_{app(P1)} - K_{app(P2)} von mindestens 10 MPa√m und vorzugsweise mindestens 15 MPa√m aufweist.

26. Verwendung eines Konstruktionselementes nach irgendeinem der Ansprüche 12 bis 25 für die Herstellung von Tragflügelplatten, Flügelversteifungen, Flügelholmen, Rumpfträgern, Rumpfplatten oder Verbindungsplatten.

27. Flugzeug mit mindestens einem aus einem Konstruktionselement nach irgendeinem der Ansprüche 12 bis 25 hergestellten Tragflügel, wobei das Segment P₁ nahe am Rumpf und das Segment P₂ nahe am geometrischen Ende des Tragflügels liegt.
